# FASCICULE DE BREVET EUROPEEN

(11) **EP 0 175 606 B1**
(45) Date de publication et mention de la délivrance du brevet: **26.04.1989**
(21) Numéro de dépôt: 85401650.8
(22) Date de dépôt: 14.08.1985
(51) Int. Cl.: C23C 22/12

(54) **Procédé de traitement par conversion chimique de substrats en zinc ou en l'un de ses alliages, concentré et bain utilisés pour la mise en oeuvre de ce procédé**
Verfahren zur chemischen Konversionsbehandlung von Zink oder seinen Legierungen, Konzentrat und Lösung zum Ausführen dieses Verfahrens
Process for the chemical-conversion treatment of zinc or its alloys, concentrate and bath for performing this process

(30) Priorité: 16.08.1984 FR 8412878
(43) Date de publication de la demande: 26.03.1986
(73) Titulaire: COMPAGNIE FRANCAISE DE PRODUITS INDUSTRIELS, F-92233 Gennevilliers (FR)
(72) Inventeur: Schapira, Joseph, F-75015 Paris (FR); Ken, Victor, F-92700 Bois-Colombes (FR); Duboys, François, F-92350 Le Plessis Robinson (FR); Regnard, Patrick, F-92600 Asnieres (FR)
(74) Mandataire: Koch, Gustave

(56) Documents cités:
- EP-A- 0 111 246
- FR-A- 1 092 299
- FR-A- 1 362 202
- FR-A- 1 538 275
- GB-A- 487 851
- US-A- 2 394 065
- US-A- 3 181 976

## Description

L'invention a pour objet un procédé de traitement par conversion chimique, en des temps très courts, notamment inférieurs à 30 secondes, de substrats en zinc ou en l'un de ses alliages.

Elle vise également un concentré et un bain utilisés pour la mise en oeuvre de ce procédé.

L'invention s'applique essentiellement mais non exclusivement à la phosphatation des bandes d'acier zingué en continu ; elle permet en effet, comme déjà indiqué, des temps de traitement très courts inférieurs même à 10 secondes, précisément exigés par l'industrie des bandes zinguées en continu.

Les traitements de substrats, c'est-à-dire d'articles en zinc ou en l'un de ses alliages, par conversion chimique, c'est-à-dire par phosphatation au zinc, visent à améliorer la résistance à la corrosion de ces substrats ainsi que l'adhérence des peintures.

Il est connu que ces traitements comprennent, de façon classique, plusieurs étapes successives, à savoir :
1) une étape de dégraissage alcalin,
2) un ou plusieurs rinçages à l'eau,
3) une étape de préactivation à l'aide de sels de titane,
4) l'étape de phosphatation proprement dite,
5) un ou plusieurs rinçages à l'eau,
6) un rinçage passivant chromique,
7) une étape de séchage,

chacune des six premières étapes du traitement pouvant être réalisée au jet ou au trempé.

Les étapes de dégraissage alcalin et rinçage à l'eau peuvent être omises dans le cas où il s'agit de traiter des bandes d'acier zingué sortant du zingage et qui sont propres.

Il est également connu que, classiquement, les bains de phosphatation au zinc comprennent :
de 0,3 à 10 g/1 de Zn²+
de 5 à 50 g/I de P0₄³⁻⁻⁻
de 1 à 40 g/l de NO₃―
de 0,1 à 4 g/l de Ni²⁺
de 0,1 à 3 g/I de F-.

Ces bains peuvent contenir des agents destinés à diminuer les poids de couche, tels que l'acide lactique, l'acide tartrique ou le phosphate d'amidon à des concentrations pouvant aller jusqu'à 5 g/I.

Ils peuvent également contenir des agents accélérateurs tels que les ions ClO₃ ―, dont la teneur peut atteindre 5 g/l.

Lorsque, par mise en oeuvre de ces procédés et bains connus, on obtient
- des poids de couche supérieurs à 1,5 g/m², le revêtement déposé est à cristaux denses, mais possède de mauvaises propriétés pour ce qui est de l'adhérence de la peinture ultérieurement appliquée, un écaillage de la peinture se produisant si les articles revêtus et peints sont soumis à des déformations,
- des poids de couche inférieurs à 1,5 g/m², les cristaux deviennent peu denses, et la conversion chimique obtenue conduit à des revêtements hétérogènes, laissant par endroit le métal à nu, d'où une résistance à la corrosion diminuée.

L'invention a pour but, surtout, de remédier aux inconvénients de l'art antérieur et de fournir un procédé permettant d'obtenir, sur des substrats en zinc ou en l'un de ses alliages, notamment sur des bandes d'acier zingué, en des temps très courts, notamment inférieurs à environ 10 secondes, un revêtement de cristaux fins et denses, avec des poids de couche, de phosphates déposés, inférieurs ou égaux à 1 g/m², lesdits revêtements favorisant l'adhérence des peintures.

Or, la Société Demanderesse a trouvé que ce but pouvait être atteint en ajoutant, dans un bain de phosphatation de composition classique, des ions Fe2+, en une quantité 0,3 à 2 g/l, ce bain contenant en outre de 0,2 à 1,5 g/I, de préférence de 0,2 à 1,2 g/I d'ions Zn²⁺ et de 0,3 à 2 g/I, de préférence de 0,3 à 1,2 gll, d'ions Ni²⁺, les rapports pondéraux étant compris entre 0,1 et 5, ces rapports étant de préférence compris respectivement entre 0,4 et 2 et entre 0,25 et 4.

Il s'ensuit que le procédé conforme à l'invention est caractérisé par le fait que le bain mis en œuvre lors de l'étape de phosphatation proprement dite, comporte une proportion de 0,3 à 2 g/I d'ions Fe²⁻, de 0,2 à 1,5 g/I d'ions Zn²⁻ et de 0,3 à 2 g/I d'ions Ni^{2―}, le rapport pondéral étant compris entre 0,4 et 2.

De préférence, le bain mis en oeuvre dans le susdit procédé comporte de 0,2 à 1,2 g/l d'ions Zn²⁻ et de 0,3 à 1,2 g/I d'ions Ni²⁺1, les rapports pondéraux étant respectivement compris entre 0,4 et 2 et entre 0,25 et 4.

Le bain de phosphatation conforme à l'invention est caractérisé par le fait qu'il comporte une proportion de 0,3 à 2 g/I d'ions Fe2+, de 0,2 à 1,5 g/I d'ions Zn²⁺ et de 0,3 à 2 g/I d'ions Ni²⁻, le rapport pondéral étant compris entre 0,4 et 2.

De préférence, le susdit bain comporte de 0,2 à 1,2 g/I d'ions Zn²⁺ et de 0,3 à 1,2 g/l d'ions Ni²⁻1, les rapports pondéraux étant respectivement compris entre 0,4 et 2 et entre 0,25 et 4.

Pour des concentrations en Fe2+ du bain de phosphatation conforme à l'invention, inférieures à 0,3 g/I, il n'y a plus d'effet bénéfique et, dans le cas où la concentration est supérieure à 2 g/l, le revêtement devient poudreux et non adhérent.

Les proportions des autres constituants, classiques, du bain de phosphatation sont les suivantes :
de 5 à 20 g/I de PO₄^{3―}
de 2 à 12 g/1 de NO₃― .

Le pH du bain de phosphatation est ajusté à une valeur comprise entre 2 et 3 à l'aide d'un alcali, comme par exemple la soude caustique.

Lorsque le rapport pondéral Zn/Ni est supérieur à 5, le recouvrement de la phosphatation devient insuffisant ; pour les temps très courts inférieurs à 10 secondes, il est préférable de maintenir ce rapport inférieur à 2. Pour des valeurs de ce rapport inférieures à 0,1, on ne note plus d'amélioration et il n'est pas justifié économiquement d'utiliser ces taux en nickel proportionnellement trop élevés ; dans la pratique, l'amélioration notée pour des valeurs dudit rapport inférieures à 0,4 n'est pas assez sensible pour justifier un surcroît en nickel.

Lorsque le rapport pondéral Zn/Fe est supérieur à 5, les effets bénéfiques du fer disparaissent et le bain se comporte comme un bain classique exempt de fer ; pour des temps de traitement très courts, inférieurs à 10 secondes, il est préférable de travailler à un rapport maximum de 4 pour éviter les aléas et assurer la meilleure constance possible du traitement. Pour des valeurs inférieures à 0,1 du rapport Zn/Fe, le revêtement devient poudreux et non adhérent ; la constance des résultats pour des temps inférieurs à 10 secondes implique de travailler de préférence à un rapport Zn/Fe supérieur à 0,25.

Etant donné le caractère très oxydable des ions Fe2+ qui, au contact de l'air, peuvent se transformer en ions Fe³⁺, conduisant à la formation de boues insolubles de phosphates ferriques, on ajoute de préférence une quantité suffisante d'un agent réducteur des ions Fe³⁺ tel que l'acide ascorbique, l'acide oxalique ou tout autre réducteur connu des ions Fe³⁺, notamment dans des proportions stoechiométri- ques, ce qui, dans le cas de l'acide ascorbique, correspond à une concentration de 0,5 à 3 g/I.

Le concentré, conforme à l'invention, comporte à l'état concentré, dans deux récipients séparés mais réunis de préférence sous la forme de ce qu'on appelle généralement un « kit de traitement,
- en ce qui concerne le premier récipient, les constituants classiques,
- en ce qui concerne le second récipient, le fer ferreux, par exemple sous forme de phosphate dans de l'acide phosphorique, éventuellement en présence d'un agent réducteur en raison du caractère très oxydable du fer ferreux indiqué plus haut.

Le zinc est apporté sous la forme, par exemple, d'oxyde ou de carbonate, par exemple en solution dans l'acide phosphorique concentré.

Le nickel peut être apporté sous forme d'oxyde ou de nitrate, le nitrate lui-même provenant, par exemple, de l'acide nitrique ou d'un nitrate alcalin tel que NaN0₃.

A titre d'exemple de concentré, on peut retenir la composition suivante :
- premier récipient :

- deuxième récipient :

La composition contenue dans le premier récipient, diluée à une concentration de 23 g/I, donne le bain suivant :

ce qui correspond à un rapport pondéral Zn/Ni de 0,51.

Pour obtenir, dans ce bain, une concentration en fer ferreux de 1 g/l, on y ajoute une quantité du contenu du second récipient correspondant à 13 g/I de bain, ce qui fait passer, par ailleurs, la concentration du bain final à PO₄^{3―} à 10 g/l.

Le rapport pondéral Zn/Fe est de 0,36.

Le réducteur constitué, par exemple, par l'acide ascorbique, est ajouté à part.

Comme déjà indiqué plus haut, ce bain de phosphatation est applicable au jet ou au trempé ; les temps de contact varient de 1 à 10 secondes et les températures de 40 à 70 °C.

Pour obtenir un revêtement cristallin de finesse maximum, on ajoute des agents affineurs tels que les acides lactique, tartrique, citrique ou gluconique dans des proportions variant de 0,5 à 5 g/l.

Dans les exemples qui suivent et qui illustrent des modes de réalisation avantageux de l'invention, on soumet des pièces zinguées, notamment des plaquettes, à la séquence de traitements indiquée ci-après dans laquelle toutes les étapes, sauf l'étape de phosphatation proprement dite, sont constantes.

La séquence de traitements en question comporte les étapes suivantes :
a) une étape de dégraissage alcalin par aspersion sous une pression de 1,5 kg/cm² et à une température de 60 °C pendant 8 secondes, à l'aide d'un produit dégraissant alcalin usuel ; on peut avoir recours à celui qui est commercialisé par la Société Demanderesse sous la marque de fabrique « RIDOLINE 1089 » ; il est amené à une concentration de 8 g/l ;
b) une étape d'un ou plusieurs rinçages à l'eau tiède par aspersion ;
c) une étape de préactivation à l'aide de sels de titane colloïdaux tels que ceux commercialisés par la Société Demanderesse sous la marque « FIXODINE 5 » ; on travaille à la concentration de 1 g/l, à la température ambiante, par aspersion, maintenue pendant 3 secondes ;
d) l'étape de phosphatation proprement dite, au jet ou au trempé, avec différents bains décrits ci-après ;
e) une étape d'un ou plusieurs rinçages à l'eau à température ambiante ;
f) une étape de rinçage final passivant à l'aide d'un mélange de sels de chrome hexavalent et de chrome trivalent ; on peut utiliser le produit commercialisé par la Société Demanderesse sous la marque « DEOXYLYTE 41 » qui est utilisé à 0,3 % en volume, à 40 °C ;
g) une étape de séchage.

Les plaquettes ainsi traitées sont ensuite examinées au microscope à balayage électronique (grossissement 1 500) ; puis il est procédé à une mesure du poids de couche.

Cette mesure est effectuée de la matière exposée ci-après.

Les plaquettes traitées sont séchées et pesées, ce qui donne un poids P₁ (en grammes).

Elles sont ensuite décapées.

Pour ce faire, on peut les plonger pendant 5 minutes dans un bain, à température ambiante, comportant 10 g/I de bichromate d'ammonium dans une solution d'ammoniaque à 28° Baumé (33,3 % de NH3).

On rince les plaquettes décapées, on les sèche et on les pèse, ce qui donne un poids P₂ (en grammes).

Le poids de couche, en g/m², est alors donné par la formule S étant la surface des plaquettes exprimé en m².

En rapport avec les exemples, on montre, sur les figures 1 à 6 ci-annexées, les images des surfaces traitées telles qu'obtenues au microscope à balayage au grossissement 1 500.

### Exemple 1

Des plaquettes d'acier galvanisé à fleurage minimisé Skin passé (acier galvanisé répondant aux normes de l'industrie automobile et ayant été traité par les voies mécanique et chimique pour présenter une surface lisse à cristaux de zinc de taille réduite), sont soumises à la séquence de traitements susindiquée, le bain de phosphatation selon l'invention ayant la composition suivante :

les rapports pondéraux Zn/Ni et Zn/Fe étant respectivement de 0,5 et 0,35. Le pH est ajusté avec de la soude à 2,3. La température est de 58 °C et la durée d'application est de 6 secondes par immersion.

Le poids de couche obtenu est de 0,85 g/m² et la structure cristallographique de cette couche, illustrée par la figure 1, montre que les cristaux sont fins et denses, avec un taux de recouvrement de 90%.

### Exemple 2

Les mêmes plaquettes que celles utilisées dans l'exemple 1 sont soumises à une séquence de traitement comportant une étape de phosphatation proprement dite avec mise en oeuvre d'un bain de phosphatation selon l'invention ayant la composition suivante :

les rapports pondéraux Zn/Ni et Zn/Fe étant respectivement de 0,5 et 0,33. Le pH est ajusté à 2,3 avec de la soude. La température du bain est de 55 °C, la durée d'application, par immersion, de 6 secondes.

Le poids de couche obtenu est de 1 g/m². La structure cristallographique, examinée comme indiqué plus haut et illustrée par la figure 2, montre que le revêtement est à cristaux très fins et denses, avec un taux de recouvrement de 90 à 95 %.

### Exemple 3

Des plaquettes d'acier électrozingué sont soumises à une séquence comportant le bain de phosphatation de l'exemple 1, les paramètres étant identiques, excepté la température qui est égale à 45 °C.

Le poids de couche est, cette fois-ci, de 0,95 g/m². La structure cristallographique, illustrée par la photographie de la figure 3, est à cristaux très fins et denses, avec un taux de recouvrement de 85 à 90 %.

### Exemple 4

Des plaquettes en alliage fer-zinc comportant environ 10% de fer tel que, par exemple, l'alliage commercialisé sous la marque « MONOGAL (USINOR), sont soumises à une séquence de traitement comportant le bain de phosphatation de l'exemple 1 ; les paramètres restent les mêmes, excepté la température fixée à 53 °C et le temps de traitement qui, cette fois-ci, est égal à 10 secondes.

Le poids de couche est de 1,25 g/m^{2.}

La structure cristallographique (figure 4) montre des cristaux fins et denses avec un taux de recouvrement de 90 %.

### Exemple 5

Il s'agit d'un exemple comparatif.

Des plaquettes d'acier galvanisé, identiques à celles utilisées dans l'exemple 1, sont soumises à un traitement de phosphatation classique dans le bain suivant, les autres étapes étant les mêmes qu'à l'exemple 1 :

Le pH est ajusté à environ 2,3 avec de la soude caustique. La température est de 55 à 60 °C.

Le temps d'application est de 6 secondes, par immersion.

Le poids de couche est de 1,1 g/m².

La structure cristallographique est caractérisée par des cristaux grossiers dont le taux de recouvrement est de 90 %.

### Exemple 6

Il s'agit d'un autre exemple comparatif.

On procède comme à l'exemple 5 mais en réalisant une phosphatation microcristalline à l'aide d'une composition utilisée pour sa compatibilité avec un laquage ultérieur

Le pH est ajusté à environ 2,3 avec de la soude caustique. La température est de 60 °C et le temps d'application est de 6 secondes, par immersion.

Le poids de couche est de 1,3 g/m².

La structure cristallographique est caractérisée par des cristaux grossiers dont le taux de recouvrement est de 60 %.

En traitant, dans le cas des exemples 5 et 6, des tôles en « MONOGAL ou en acier électrozingué, on réalise une phosphatation grossière hétérogène et à des poids de couche très supérieurs à 1,5 g/m².

Pour faciliter la comparaison des résultats enregistrés dans les exemples 1 à 6, on a réuni ces résultats selon le tableau récapitulatif suivant :

## Revendications

1. Procédé de traitement par conversion chimique de substrats en zinc ou en l'un de ses alliages, caractérisé par le fait que le bain mis en oeuvre lors de l'étape de phosphatation proprement dite, comporte une proportion de 0,3 à 2 g/I d'ions Fe2+, de 0,2 à 1,5 g/I d'ions Zn²⁺ et de 0,3 à 2 g/I d'ions Ni²⁻, le rapport pondéral étant compris entre 0,4 et 2.

2. Procédé selon la revendication 1, caractérisé par le fait que le bain mis en oeuvre comporte de 0,2 à 1,2 g/I d'ions Zn²⁺ et de 0,3 à 1,2 g/I d'ions Ni²⁺, les rapports pondéraux étant respectivement compris entre 0,4 et 2 et entre 0,25 et 4.

3. Procédé selon l'une des revendications 1 et 2, caractérisé par le fait que le bain mis en oeuvre contient un agent réducteur des ions Fe³⁺.

4. Procédé selon la revendication 3, caractérisé par le fait que l'agent réducteur est constitué par de l'acide ascorbique ou de l'acide oxalique.

5. Procédé selon l'une des revendications 2 à 4, caractérisé par le fait l'agent réducteur est présent en proportion stoechiométrique des ions Fe³⁺.

6. Bain de phosphatation par conversion chimique de substrats en zinc ou en l'un de ses alliages, caractérisé par le fait qu'il comporte une proportion de 0,3 à 2 g/I d'ions Fe2+, de 0,2 à 1,5 g/I d'ions Zn²⁻ et de 0,3 à 2 g/I d'ions Ni²⁺, le rapport pondéral étant compris entre 0,4 et 2.

7. Bain selon la revendication 6, caractérisé par le fait qu'il comporte une proportion de 0,2 à 1,2 g/I d'ions Zn²⁻ et de 0,3 à 1,2 g/l d'ions Ni²⁺, les rapports pondéraux étant respectivement compris entre 0,4 et 2 et entre 0,25 et 4.

8. Bain selon la revendication 7, caractérisé par le fait qu'il contient un agent réducteur des ions Fe³⁺.

9. Bain selon la revendication 7, caractérisé par le fait qu'il contient de l'acide ascorbique ou de l'acide oxalique.

10. Bains selon l'une des revendications 6 à 9, caractérisé par le fait l'agent réducteur est présent en proportion stoechiométrique des ions Fe³⁺.

11. Concentré pour la préparation d'un bain selon la revendication 7, caractérisé par le fait qu'il comporte, disposés dans deux récipients différents avantageusement réunis dans un « kit » ;
- pour ce qui est du premier récipient, les constituants suivants :
- pour ce qui est du second récipient, les constituants suivants :

## Claims

1. Process for the treatment by chemical conversion of substrates of zinc or of one of its alloys, characterized by the fact that the bath employed in the phosphatization step proper, comprises a proportion of 0.3 to 2 g/I of Fe²⁺ ions, from 0.2 to 1.5 g/I of Zn²⁺ ions and from 0.3 to 2 g/l of Ni²⁻ ions, the weight ratio being comprised between 0.4 and 2.

2. Process according to claim 1, characterized by the fact that the bath employed comprises from 0.2 to 1.2 g/I of Zn²⁻ ions and from 0.3 to 1.2 g/I of Ni²⁺ ions, the weight ratios being comprises respectively between 0.4 and 2 and between 0.25 and 4.

3. Process according to one of claims 1 and 2, characterized by the fact that the bath employed comprises a reducing agent for the Fe³⁺ ions.

4. Process according to claim 3, characterized by the fact that the reducing agent is constituted by ascorbic acid or oxalic acid.

5. Process according to one of claims 2 to 4, characterized by the fact that the reducing agent is present in stoichiometric proportions for Fe³⁺ ions.

6. Bath for phosphatization by chemical conversion of substrates of zinc or of one of its alloys, characterized by the fact that it comprises a proportion from 0.3 to 2 g/I of Fe²⁺ ions, from 0.2 to 1.5 g/I of Zn²⁻ ions and from 0.3 to 2 g/I of Ni²⁺ ions, the weight ratio being comprised between 0.4 and 2.

7. Bath for phosphatization according to claim 6, characterized by the fact that it comprises a proportion from 0.2 to 1.2 g/I of Zn²⁺ ions and from 0.3 to 1.2 g/I of Ni²⁺ ions, the weight ratios being comprised respectively between 0.4 and 2 and between 0.25 and 4.

8. Bath for phosphatization according to claim 7, characterized by the fact it comprises a reducing agent for the Fe³⁺ ions.

9. Bath for phosphatization according to claim 7, characterized by the fact that it comprises ascorbic acid or oxalic acid.

10. Bath for phosphatization according to one of claims 6 to 9, characterized by the fact that the reducing agent is present in stoichiometric proportion for Fe³⁺ ions.

11. Concentrate for the preparation of a bath according to claim 7, characterized by the fact that it comprises, in two separate containers coupled preferably in the form of a « kit »,
- as regards the first container, the following constituents :
- as regards the second container, the following constituents :

## Patentansprüche

1. Verfahren zur chemischen Konversionsbehandlung von Zink oder seinen Legierungen, dadurch gekennzeichnet, daß das bei der eigentlichen Phosphatierungsstufe eingesetzte Bad einen Gehalt an 0,3 bis 2 g/I Fe²--lonen, 0,2 bis 1,5 g/I Zn²-lonen und 0,3 bis 2 g/I Ni²⁺-lonen enthält, wobei das Gewichtsverhältnis zwischen 0,4 und 2 liegt.

2. Verfahren nach Anspruch 1, dadurch gekennzeichnet, daß das eingesetzte Bad 0,2 bis 1,2 g/l Zn²⁻-lonen und 0,3 bis 1,2 g/I Ni²⁺-lonen enthält und die Gewichtsverhältnisse zwischen 0,4 und 2 bzw. zwischen 0,25 und 4 liegen.

3. Verfahren nach einem der Ansprüche 1 und 2, dadurch gekennzeichnet, daß das eingesetzte Bad ein Reduktionsmittel für Fe³⁺⁻lonen enthält.

4. Verfahren nach Anspruch 3, dadurch gekennzeichnet, daß das Reduktionsmittel aus Ascorbinsäure oder Oxalsäure gebildet ist.

5. Verfahren nach einem der Ansprüche 2 bis 4, dadurch gekennzeichnet, daß das Reduktionsmittel im stöchiometrischen Verhältnis zu den Fe³⁺⁻lonen vorliegt.

6. Phosphatierungsbad zur chemischen Konversion von Zink oder seinen Legierungen, dadurch gekennzeichnet, daß es einen Gehalt an 0,3 bis 2 g/I Fe²⁺⁻lonen, 0,2 bis 1,5 g/l Zn²⁺-lonen und 0,3 bis 2 g/I Ni²⁺⁻lonen aufweist, wobei das Gewichtsverhältnis zwischen 0,4 und 2 liegt.

7. Bad nach Anspruch 6, dadurch gekennzeichnet, daß es einen Gehalt an 0,2 bis 1,2 g/I Zn²⁺-lonen und 0,3 bis 1,2 g/l Ni²⁺⁻lonen aufweist, wobei die Gewichtsverhältnisse zwischen 0,4 und 2 bzw. zwischen 0,25 und 4 liegen.

8. Bad nach Anspruch 7, dadurch gekennzeichnet, daß es ein Reduktionsmittel für Fe³T-lonen enthält.

9. Bad nach Anspruch 7, dadurch gekennzeichnet, daß es Ascorbinsäure oder Oxalsäure enthält.

10. Bad nach einem der Ansprüche 6 bis 9, dadurch gekennzeichnet, daß das Reduktionsmittel im stöchiometrischen Verhältnis zu den Fe³⁺⁻lonen vorliegt.

11. Konzentrat zur Herstellung eines Bades nach Anspruch 7, dadurch gekennzeichnet, daß es, verteilt auf zwei unterschiedliche Behälter, die vorteilhaft in einem Kit zusammengefaßt sind, im ersten Behälter die folgenden Bestandteile enthält :
und im zweiten Behälter die folgenden Bestandteile enthält :
